# EUROPÄISCHE PATENTSCHRIFT

(11) **EP 0 065 100 B1**
(45) Veröffentlichungstag und Bekanntmachung des Hinweises auf die Patenterteilung: **18.07.1984**
(21) Anmeldenummer: 82102865.1
(22) Anmeldetag: 03.04.1982
(51) Int. Cl.: C25D 3/50

(54) **Galvanisches Palladiumbad**
Galvanic palladium bath
Bain de dépôt galvanique de palladium

(30) Priorität: 13.05.1981 DE 3118908
(43) Veröffentlichungstag der Anmeldung: 24.11.1982
(73) Patentinhaber: Degussa Aktiengesellschaft, 60311 Frankfurt (DE)
(72) Erfinder: Kreuter, Erika, D-6458 Rodenbach (DE); Zilske, Wolfgang, Dipl.-Chem., D-6450 Hanau 9 (DE)

## Beschreibung

Die Erfindung betrifft ein galvanisches, Palladiumsulfit und ein Säure enthaltendes Palladiumbad.

Solche Bäder dienen zur Abscheidung glänzender, rißfreier und spannungsarmer Palladiumschichten für technische und dekorative Anwendungen. In der Elektrotechnik werden Palladiumüberzüge auf Kontaktmaterial verwendet; in der dekorativen Industrie werden sie oft als Ersatz für Weißgold eingesetzt.

Die bekannten ammoniakalischen Palladiumbäder haben sich in der Praxis nicht bewährt, da wegen der Verdunstung von Ammoniak und der Empfindlichkeit gegen Verunreinigungen keine konstanten Betriebsbedingungen eingehalten werden können und die Eigenschaften der Schichten vielfach nicht den in der Technik gestellten Anforderungen genügen.

Salzsaure Bäder auf der Basis von Palladiumchlorid greifen eine Reihe von Grundmetallen während des Galvanisierens an. Es werden dadurch keine ausreichend haftfesten Schichten erzielt, und das Palladium scheidet sich häufig in pulveriger Form ab.

Nach der DE-PS 2 105 626 ist es durch die Verwendung von Palladiumnitrat in schwefelsauerer Lösung und durch den Zusatz von Palladiumsulfit möglich, glänzende, rißfreie und spannungsarme Überzüge abzuscheiden, die die in der Technik gestellten Qualitätsansprüche erfüllen.

Es hat sich nun jedoch gezeigt, daß sich bei der Abscheidung des Palladiums aus dem Palladiumnitrat der Nitratrest als freie Salpetersäure im Bad anreichern kann. Dadurch kann ein aggressives Gemisch aus Schwefel- und Salpetersäure entstehen, das bei verschiedenen Metallen zu einem Korrosionsangriff führen kann, wodurch die Haftfestigkeit der Palladiumschicht beeinträchtigt wird. Es war daher Aufgabe der vorliegenden Erfindung, ein galvanisches, Palladiumsulfit und eine Säure enthaltendes Palladiumbad zu finden, das Schichten liefert, die den Anforderungen der Technik genügen, und nicht korrosiv auf die Unterlagemetalle wirkt.

Diese Aufgabe wurde erfindungsgemäß dadurch gelöst, daß dem Bad 80 bis 95% des Palladiums als Palladiumsulfat und der Rest als Palladiumsulfit zugesetzt werden. Vorzugsweise enthält es 2 bis 50 g/I Palladium in Form von Palladiumsulfat und Palladiumsulfit. Als Säure enthält das Bad Schwefelsäure und/oder Phosphorsäure, wobei vorzugsweise Phosphorsäure oder ein Gemisch von Phosphorsäure und Schwefelsäure verwendet wird.

Ein Anteil von Phosphorsäure im Bad vermindert eine gegebenenfalls im Bad auftretende geringfügige stromlose Reduktion von Palladium.

Das Palladiumsulfit wirkt glanzbildend und verringert die in den abgeschiedenen Überzügen auftretenden inneren Spannungen.

Das erfindungsgemäße Bad enthält vorzugsweise 2-50 g Palladium. Der Gehalt an Palladium in Form des Sulfits beträgt 5-20% des Gesamtpalladiumgehalts. Der Gehalt an Schwefelsäure und/oder Phosphorsäure beträgt vorteilhafterweise 40-100 g/I. Das Bad kann bei Temperaturen zwischen 20 und 40°C benutzt werden.

Die anwendbaren Stromdichten sind stark vom Palladiumgehalt des Bades und der Bewegung von Ware und Elektrolyt abhängig und liegen zwischen 0,2 und 10 A/dm^{2.}

Die Stromausbeute liegt zwischen 95 und 98%, unabhängig, vom Palladiumgehalt im Bad und der angewendeten Stromdichte.

Das Bad wird durch Auflösen von Palladiumsulfat in Schwefelsäure, in Phosphorsäure oder einem Gemisch aus Schwefelsäure und Phosphorsäure hergestellt. Danach wird Palladiumsulfitlösung hinzugefügt. Der Palladiumsulfitkomplex kann aber auch besonders vorteilhaft im Bad selbst durch den Zusatz entsprechender Mengen von Natriumsulfit oder Schwefeliger Säure zu einem gelösten Palladiumsalz erzeugt werden.

Die Erfindung wird durch folgende Beispiele näher erläutert:

### Beispiel 1

9 g Palladium in Form von Palladiumsulfat werden in 800 g 10%iger Schwefelsäure gelöst. Der Lösung wird 1 g Palladium in Form einer Palladiumsulfitlösung zugegeben, die durch Einleiten von Schwefeldioxid in eine Aufschlämmung von Palladiumhydroxid hergestellt wurde.

Danach wird das Badvolumen auf 1 1 ergänzt. Bei Raumtemperatur wird bei 1 A/dm² ein 10 ₁1m dicker Palladiumüberzug abgeschieden. Bad und Ware werden dabei bewegt. Der erhaltene Überzug ist glänzend, völlig rißfrei und weist eine Härte von HV 340 auf.

### Beispiel 2

2 g Palladium in Form von Palladiumsulfat werden in einer Mischung aus Schwefelsäure und Phosphorsäure gelöst, so daß das Bad 40 g/1 Schwefelsäure und 60 g/1 Phosphorsäure enthält.

Es werden 10 ml Schwefelige Säure (5-6%) hinzugefügt. Bei Raumtemperatur wird eine 3 µm dicke Palladiumschicht bei 0,5 A/dm² glänzend und rißfrei abgeschieden.

### Beispiel 3

Nach den Beispielen 1 und 2 wird ein Bad mit folgenden Gehalten hergestellt:
20 g/1 Palladium (als Palladiumsulfat)
5 g/IPalladium (als Palladiumsulfit)
80 g/I Phosphorsäure

Das Bad wird in einer entsprechenden Vorrichtung mittels Pumpe rasch umgewälzt. In der schnell strömenden Flüssigkeit wird bei 30°C und 6 A/dm² auf einem Probeblech eine 5 µm dicke Palladiumschicht völlig glänzend und rißfrei abgeschieden.

## Patentansprüche

1. Galvanisches, Palladiumsulfit und eine Säure enthaltendes Palladiumbad, dadurch gekennzeichnet, daß dem Bad 80-95% des Palladiums als Palladiumsulfat, Rest als Palladiumsulfit zugesetzt werden.

2. Galvanisches Bad nach Anspruch 1 und 2, dadurch gekennzeichnet, daß es 2-50 g/I Palladium enthält.

3. Galvanisches Bad nach Anspruch 1 und 2, dadurch gekennzeichnet, daß es 40-100 g/l Phosphorsäure oder ein Gemisch aus Phosphorsäure und Schwefelsäure enthält.

4. Galvanisches Bad nach Anspruch 1 bis 3, dadurch gekennzeichnet, daß das im Bad in einer Menge von 5-20% enthaltene Palladiumsulfit durch die Zugabe von Natriumsulfit oder Schwefeliger Säure zu einem Palladiumsalz im Bad selbst erzeugt wird.

5. Verfahren zum Betreiben eines galvanischen Bades nach den Ansprüchen 1 bis 4, dadurch gekennzeichnet, daß es bei Temperaturen von 20-40°C und Stromdichten von 0,2-10 A/ dm² betrieben wird.

## Claims

1. A galvanic palladium bath containing palladium sulphite and an acid, characterised in that from 80 to 95% of palladium in the form of palladium sulphate and the remainder in the form of palladium sulphite are added to the bath.

2. A galvanic bath according to claims 1 and 2, characterised in that it contains from 2 to 50 g/I of palladium.

3. A galvanic bath according to claims 1 and 2, characterised in that it contains from 40 to 100 g/I of phosphoric acid or a mixture consisting of phosphoric acid and sulphuric acid.

4. A galvanic bath according to claims 1 to 3, characterised in that the palladium sulphite which is contained in the bath in a quantity of from 5 to 20% is produced by adding sodium sulphide or sulphurous acid to a palladium salt in the bath itself.

5. A precoess for operating a galvanic bath according to claims 1 to 4, characterised in that it is operated at a temperature of from 20 to 40°C and a current density of from 0.2 to 10 A/dm².

## Revendications

1. Bain électrolytique de palladium, contenant du sulfure de palladium et un acide, caractérisé en ce que 80-95% du palladium ont été introduits dans le bain sous forme de sulfate de palladium et le reste sous forme de sulfite de palladium.

2. Bain électrolytique selon la revendication 1, caractérisé en ce qu'il contient 2-50 g/I de palladium.

3. Bain électrolytique selon les revendications 1 et 2, caractérisé en ce qu'il contient 40-100 g/l d'acide phosphorique ou d'un mélange d'acide phosphorique et d'acide sulfurique.

4. Bain électrolytique selon les revendications 1 à 3, caractérisé en ce que le sulfite de palladium contenu dans le bain d'ans une proportion de 5-20%, est obtenu par addition de sulfite de sodium ou d'acide sulfureux à un sel de palladium, dans le bain même.

5. Bain électrolytique selon les revendications 1 à 4, caractérisé en ce qu'il est utilisé pour dépôt d'une couche de palladium à une température comprise entre 20 à 40°C et avec des densités de courant de 0,2 à 20 A/dm².
